# FASCICULE DE BREVET EUROPEEN

(11) **EP 1 625 895 B1**
(45) Date de publication et mention de la délivrance du brevet: **22.06.2011**
(21) Numéro de dépôt: 05291581.6
(22) Date de dépôt: 25.07.2005
(51) Int. Cl.: B05D 1/14, D04H 11/00, D06P 5/00

(54) **Procédé de fabrication en continu d'un support flocké et coloré**
Verfahren zur kontinuierlichen Herstellung einer geflockten und gefärbten Unterlage
Process for continuously manufacturing a colored flocked support

(30) Priorité: 04.08.2004 FR 0408625; 27.05.2005 FR 0505379
(43) Date de publication de la demande: 15.02.2006
(73) Titulaire: Société d'Enduction et de Flockage, 53000 Laval (FR)
(72) Inventeur: Lion, Jean-Pierre, 53000 Laval (FR)
(74) Mandataire: Laget, Jean-Loup

(56) Documents cités:
- EP-A- 0 913 271
- EP-A- 1 088 677
- US-A- 4 273 817
- US-A- 5 981 021
- PATENT ABSTRACTS OF JAPAN vol. 2000, no. 12, 3 janvier 2001 (2001-01-03) & JP 2000 265367 A (AJINOMOTO CO INC), 26 septembre 2000 (2000-09-26)

## Description

La présente invention concerne un procédé de fabrication en continu d'un support en nappe flockée et colorée.

L'obtention de surfaces flockées monochromes présentant un coloris donné est bien connue et maîtrisée. Des fibres "flocks" sont préparées par leur fabricant et teintes dans la nuance souhaitée par les procédés conventionnels de teinture textile. Ces fibres teintes sont ensuite appliquées par le procédé classique de "flockage" et fixées sur un support par implantation dans une couche de résine polymère. La teinte finale du produit flocké est alors obtenue par la combinaison du coloris initial des fibres "flocks", de la densité de ces fibres appliquées sur le support et de la pigmentation de la résine dans laquelle les fibres sont implantées. Ce procédé d'obtention de surfaces flockées monochromes est largement répandu. Il présente, cependant, plusieurs inconvénients, tant pour le fabricant des flocks que pour l'applicateur industriel:
- pour le fabricant des flocks, des fabrications en quantités moyennes de quelques milliers de mètres de produits flockés dans une teinte uniforme donnée font appel à quelques centaines de kilogrammes de fibres "flocks", qui sont teintes dans le coloris donné voulu (environ 200Kg de fibres "flocks" pour 2000m² de produit flocké fabriqué) ; la teinture et la finition d'une telle quantité de fibres textiles conduit à des rejets importants de colorants et d'agents de finition textile, qui imposent eux-mêmes des opérations onéreuses de traitement des eaux usées, ainsi qu'à des opérations fréquentes de vidange et de nettoyage des matériels de fabrication et de teinture ;
- chez l'applicateur industriel de fibres "flocks", ces mêmes fabrications en quantités moyennes entraînent des temps morts importants dans la production en conséquence des opérations de nettoyage des machines qui sont indispensables entre chaque changement de coloris ; à titre d'exemple, une fabrication de 2000m² de produit flocké, dans un coloris donné, peut occuper un temps de production de 3 à 4 heures et un temps de préparation et de nettoyage de la machine pouvant atteindre la moitié de la durée de production; des fabrications segmentées augmentent par ailleurs les pertes systématiques engendrées par le processus de fabrication.

D'autre part, il est connu d'utiliser des fibres blanches ou écrues pour fabriquer des produits flockés. L'utilisation de fibres blanches ou écrues présente de multiples avantages tant pour le fabricant des fibres "flocks" que pour l'applicateur industriel :
- pour le fabricant des fibres "flocks", élimination des opérations de teinture textile et suppression de l'utilisation de matières colorantes, ce qui conduit à des économies de matière et d'énergie, à une réduction des rejets, à l'élimination des opérations de traitement des eaux usées et à une forte amélioration des performances industrielles par accroissement significatif des quantités produites par référence de fibres :

- pour l'applicateur industriel des fibres "flocks", forte amélioration de la productivité par réduction des temps de nettoyage et d'immobilisation des machines (temps pouvant représenter 50% des temps de production) ; réduction des pertes et des rejets engendrés par ces changements de couleur et par les nettoyages ; et élimination de taches salissantes pour le personnel.

L'obtention d'un produit flocké et coloré à partir de fibres blanches ou écrues est évidemment possible grâce à une opération complémentaire d'impression effectuée en reprise sur le produit flocké blanc ou écru.

Parmi les techniques d'impression, l'impression-sublimation qui est applicable à certaines fibres synthétiques permet la fabrication en continu (en rouleaux) de produits flockés et colorés, soit unis soit reproduisant un dessin unicolore ou multicolore donné.

Cette opération s'effectue habituellement en reprise. Plus précisément, après que le produit flocké a été fabriqué, un papier provisoire pré-imprimé avec des encres sublimables est mis en contact avec le produit flocké et l'ensemble est porté pendant plusieurs secondes à une température voisine de 200°C susceptible de déclencher la sublimation des pigments contenus dans l'encre utilisée. L'impression portée par le papier provisoire est ainsi fidèlement "transférée" à chaud sur le support flocké, en conférant à ce dernier un aspect coloré, uni ou multicolore, en fonction des caractéristiques graphiques du papier provisoire pré-imprimé.

Ce procédé d'impression-sublimation, utilisé par le titulaire de la présente demande de brevet pour imprimer ses articles flockés en continu, est décrit notamment dans les documents EP-A-0 913 271 (ou US-B-6 224 707), et EP-A-0 993 963 (ou US-B-6 249 297). Ces deux documents prévoient d'utiliser des fibres "flocks" en polyamide ou en polyester, dont le " titre " (diamètre) est compris entre 0,5 Dtex et 20 Dtex, et dont la longueur est comprise entre 0,3mm et 3mm.

Les fibres en polyamide, par exemple en "Nylon 6" ou en "Nylon 6-6" (marques déposées) résistent assez bien à l'écrasement imposé par l'opération d'impression-sublimation, pendant laquelle les fibres "flocks" sont soumises à l'effet combiné de la chaleur - environ 200°C à 210°C - et de la pression d'appui du papier pré-imprimé sur le support flocké. Par contre, les résistances au lavage et au frottement, secs et humides, des coloris ainsi obtenus sur les fibres en polyamide, ainsi que la vivacité de ces coloris sont faibles.

D'un autre côté, les fibres en polyester conduisent à des impressions présentant de très bonnes solidités ou résistances au lavage, au frottement, à la lumière ... et elles permettent d'obtenir des coloris soutenus et vifs. Dans les conditions décrites dans les documents précités, les fibres "flocks" en polyester présentent cependant l'inconvénient de se coucher sous l'action combinée de la température et de la pression lors de l'opération d'impression-sublimation. Il en résulte que les fibres "flocks" à la surface du support flocké et coloré présentent un écrasement et une orientation générale peu agréables. Le toucher de la surface flockée est rêche, au moins dans un sens, c'est à dire dans le sens correspondant au passage d'un doigt dans le sens à "rebrousse-poil", et la surface imprimée est plate et écrasée.

Ce phénomène d'écrasement pourrait être limité en diminuant l'intensité de la pression exercée pendant l'opération d'impression-sublimation. Cependant, un contact parfait et stable doit être maintenu entre le support flocké et le papier provisoire pré-imprimé pendant toute la durée de l'opération d'impression-sublimation. S'il n'en était pas ainsi, tout mouvement, même infime, de l'un des deux éléments par rapport à l'autre pendant cette opération donnerait à l'impression obtenue sur le support flocké un aspect flou ou "bavé". Or, le fait de devoir maintenir un contact étroit entre le papier pré-imprimé et le support flocké pendant toute l'opération d'impression-sublimation implique évidemment d'exercer une certaine pression sur l'ensemble et d'assurer à cette pression une parfaite constance et une très bonne régularité. Un compromis doit donc être trouvé entre, d'une part, une pression suffisamment forte pour maintenir un contact étroit entre le papier prèimprimé et le support flocké et, d'autre part, une pression suffisamment faible pour éviter l'écrasement des fibres "flocks" du support flocké pendant l'opération d'impression-sublimation. Un tel compromis est difficile à trouver et, de toute façon, il ne permet pas de donner complètement satisfaction à la fois sur le plan de la netteté de l'impression obtenue et sur le plan d'un toucher doux de la surface flockée du support.

L'effet négatif de l'écrasement provoqué par l'opération d'impression-sublimation pourrait être limité par l'utilisation, comme adhésif de flockage, d'une résine polymère à point de ramollissement et point de fusion élevés, ou par le choix de fibres polyesters présentant une résistance améliorée à la température, comme par exemple des fibres de type "PCT". L'amélioration obtenue avec des résines polymère peu thermosensibles est significative, mais elle n'empêche pas l'orientation privilégiée des fibres "flocks". Des fibres à résistance thermique améliorée existent, mais elles ne sont disponibles que dans des titres supérieurs à 1,5 Dtex et le produit flocké imprimé obtenu avec ces fibres conserve encore un toucher "rêche". L'utilisation de telles fibres est donc possible, mais le résultat obtenu n'est pas satisfaisant sur le plan du "toucher" du produit flocké.

La présente invention a donc pour but de fournir un procédé permettant d'obtenir, à partir de fibres blanches ou écrues, un produit flocké et coloré présentant un toucher extrêmement doux, sans orientation et insensible à l'action de la température (ce procédé ne perturbe pas une éventuelle orientation des fibres "flocks" conférée à la couche flockée avant l'opération de sublimation).

A cet effet, l'invention a pour objet un procédé de fabrication en continu d'un support en nappe flocké et coloré, comprenant les étapes successives d'application d'une couche de résine polymérisable sur au moins une face du support en nappe, de projection de fibres flocks de polyester, blanches ou écrues, sur ladite couche de résine, de polymérisation de la résine pour fixer les fibres flocks au support en nappe, de dépôt d'au moins un colorant sublimable sur la face flockée du support en nappe et de sublimation du colorant déposé pour colorer les fibres flocks, caractérisé en ce que pour l'étape de projection on utilise des super micro-fibres de polyester ayant un titre inférieur à 0,5Dtex, et une longueur comprise entre 0,2 et 0,5mm.

Comme on le verra en détails plus loin, ces super microfibres confèrent à la surface flockée un toucher exceptionnellement doux et présentent l'avantage d'être pratiquement insensibles à l'écrasement lorsqu'elles sont soumises à l'action combinée de la chaleur et de la pression au cours de l'étape de dépôt et de sublimation du ou des colorant(s) (impression par transfert et sublimation). Cette propriété est surprenante et inattendue car jusqu'à présent il était couramment et logiquement admis que des fibres de plus fort diamètre (titre) présentent une résilience plus élevée. En outre cette propriété permet l'utilisation des produits flockés avec ces super micro-fibres dans des applications telles que le thermo-collage, le thermo-formage ou la thermo-compression (moulage à chaud de pièces recouvertes d'un support flocké) ou la décoration en moule, mieux connue des hommes de l'art sous la désignation "décoration in mold", ou autres opérations similaires sans qu'il se produise un écrasement des fibres flocks et sans altérer l'aspect visuel ni le toucher très doux du produit flocké. Dans la "décoration in mold" une matière plastique est injectée dans un moule dont la cavité a une surface qui est au moins en partie recouverte d'un film plastique flocké dont les fibres flocks sont tournées vers la surface interne de la cavité du moule.

Le procédé de la présente invention peut en outre comporter une ou plusieurs des caractéristiques suivantes :
- les super micro-fibres utilisées ont un titre d'environ 0,3 Dtex ;
- les super micro-fibres utilisées ont une longueur d'environ 0,3mm ;
- les super micro-fibres utilisées ont une longueur d'environ 0,4mm ;
- on utilise à titre de résine polymérisable une résine 100% solide, à point de ramollissement élevé, de préférence à point de ramollissement supérieur à 170°C, par exemple une résine polyuréthane ;
- on utilise à titre de résine polymérisable, une résine à faible pouvoir adhésif, par exemple une résine acrylique en dispersion aqueuse modifiée ;
- dans un mode de réalisation du procédé de l'invention, l'étape de dépôt d'au moins un colorant sublimable consiste en une opération d'impression par transfert ;
- dans un autre mode de réalisation du procédé de l'invention, l'étape de dépôt d'au moins un colorant sublimable consiste en une opération d'impression par jet d'encre ;

D'autres buts, caractéristiques et avantages de l'invention apparaîtront au cours de la description suivante de deux modes de réalisation de l'invention donné à titre d'exemple en référence aux dessins annexés, sur lesquels :
- la figure 1 est un schéma de principe illustrant les principales étapes du procédé selon un premier mode de réalisation de l'invention ;
- la figure 2 est un schéma de principe illustrant les principales étapes du procédé selon un second mode de réalisation de l'invention.

En se reportant à la figure 1, on peut voir que le procédé selon l'invention comporte une première étape 1 consistant à appliquer une couche d'un adhésif A (résine polymérisable RP) sur une face d'un support S défilant en continu dans le sens indiqué par la flèche F, une deuxième étape 2 ou étape de flockage consistant à projeter des fibres "flocks" FF sur la couche de résine polymérisable RP, une troisième étape 3 ou étape de fixation consistant à faire polymériser la résine de l'adhésif A afin de fixer le pied des fibres flocks FF dans la résine, la partie libre desdites fibres flocks FF s'étendant sensiblement perpendiculairement à la surface de la couche de résine, et une quatrième étape 4 ou étape d'impression-sublimation consistant à déposer au moins une encre E contenant au moins un colorant sublimable et à faire sublimer le ou les colorant(s) sublimable(s) contenu(s) dans l'encre afin de colorer les fibres flocks FF.

Le support S peut être choisi dans une large gamme de supports pouvant être flockés, tels que papier, carton, film plastique, tissu ou non-tissé. Dans le cas où le support S est constitué par un film plastique, le support peut, dans certains cas, avant traitement par le procédé de l'invention ou avant l'étape 4 de celui-ci, être avantageusement stabilisé par collage thermique du film plastique sur un support provisoire d'une manière semblable à celle décrite dans le document EP-A-0 993 963 déjà mentionné plus haut. Dans tous les cas, le support S peut se présenter sous la forme d'un rouleau qui est placé sur une bobine débitrice (non montrée dans la figure) à partir de laquelle le rouleau est déroulé en continu pour effectuer les opérations des étapes 1 à 4 du procédé selon l'invention.

Dans l'étape 1, la résine polymère RP utilisée à titre d'adhésif A peut être déposée en émulsion aqueuse épaissie et/ou thixotropique (résines acryliques ou polyuréthanes), sous la forme de plastisols, ou encore, dans une version préférée de l'invention, sous forme de résines liquides 100% solides ou "high solid", polymérisables par voie thermique ou par irradiation (par ultraviolets ou par faisceaux électroniques). Ces dernières résines, 100% solides ou "high solid" ont l'avantage de pouvoir présenter un point de ramollissement très élevé, ce qui peut s'avérer utile lorsque le support S, une fois flocké est ultérieurement soumis à des traitements à chaud à des températures relativement élevées. Un exemple de résine "high solid" utilisable pour l'étape 1 est le système "IMPRANIL-IMPRAFIX" de la société BAYER, Allemagne.

Dans le cas où les fibres flocks FF doivent être fixées de façon temporaire au support S, par exemple lorsque les fibres flocks FF du support flocké et coloré obtenu par le procédé de l'invention doivent pouvoir être transférées en totalité ou en partie sur un autre support, par exemple un support textile, après avoir été recouvertes en totalité ou sélectivement selon le cas, par une opération d'enduction ou par une opération d'impression sérigraphique, d'une couche adhésive thermoréactivable (système à base de "hot-melt thermofusible) au cours d'un traitement ultérieur du support flocké et coloré, on utilise à titre de résine polymérisable RP une résine à faible pouvoir adhésif. Pour cette fixation temporaire des fibres flocks, on peut utiliser par exemple une résine acrylique qui est déposée en dispersion aqueuse modifiée, en quantité limitée, par exemple de 30 à 60 gr/m² (poids de résine sèche).

Selon les désirs ou les besoins, la couche de résine polymère RP utilisée à titre d'adhésif A peut être enduite de façon uniforme ou selon un dessin donné, par exemple par enduction sérigraphique au cadre, rotative. La couche de résine présente une épaisseur finale comprise entre 15 et 100µm, en fonction de la nature des fibres flocks FF utilisées pour la deuxième étape (étape de flockage 2). D'une manière générale, plus les fibres flocks utilisées ont un titre fin et une faible longueur, plus l'épaisseur de la couche de résine polymérisable pourra être faible.

Au cours de l'étape 2, des fibres flocks FF, blanches ou écrues, sont projetées dans la couche de résine polymère RP par l'une quelconque des techniques conventionnelles de flockage, qui sont bien connues et n'ont donc pas besoin d'être décrites en détail.

Dans le procédé de l'invention, on utilise à titre de fibres flocks, des super micro-fibres en polyester (polyester standard de type PET) ayant un titre inférieur à 0,5Dtex et une longueur comprise entre 0,2 et 0,5mm, de manière à obtenir un support flocké ayant un toucher très doux.

Dans une version préférée de l'invention, on utilise des super micro-fibres de PET présentant un titre voisin de 0, 3Dtex et coupées à une longueur de 0,3 ou 0,4mm. Ces fibres sont commercialisées par la société VELUTEX-FLOCK S.A. à GRANOLLERS, Espagne.

Ces super micro-fibres de PET confèrent à la surface flockée un toucher exceptionnellement doux et présentent l'avantage d'être pratiquement insensibles à l'écrasement lorsqu'elles sont soumises à l'action combinée de la chaleur et de la pression. Cette propriété surprenante et inattendue (il est couramment et logiquement admis que des fibres de plus fort diamètre présentent une résilience plus élevée) permet l'utilisation des produits flockés avec ces fibres dans des applications telles que le thermo-collage, le thermo-formage, la thermo-compression ou la "décoration in mold", sans qu'il se produise un écrasement des fibres "flocks" et sans altérer l'aspect visuel ni le toucher très doux du produit flocké.

A l'étape 3, la résine polymérisable RP est polymérisée par irradiation (UV ou faisceau électronique) ou par voie thermique. La polymérisation par voie thermique peut être réalisée par exemple en faisant passer le support S dans un four-tunnel ou sur la surface périphérique d'un tambour rotatif chauffant, à une température comprise entre 100°C et 180°C.

A l'étape 4, le dépôt et la sublimation du ou des colorant(s) sublimable(s) contenus dans l'encre E peuvent être réalisés par exemple par une opération d'impression par transfert et sublimation d'une manière semblable à celle décrite dans le document EP-A-0 993 963 déjà mentionné plus haut. Bien que la technique d'impression par transfert et sublimation soit ici préférée, d'autres techniques connues peuvent bien sûr être utilisées à l'étape 4 pour le dépôt et la sublimation de l'encre E sur la face flockée du support S sans pour autant sortir du cadre de la présente invention, comme on le verra plus loin à propos du second mode de réalisation.

Au cours de l'étape 4, les colorants sublimables contenus dans l'encre E sont activés. Ils passent en phase vapeur et viennent se fixer de façon permanente sur les fibres flocks FF qui ont été implantées et fixées au support S aux étapes 2 et 3. Si, à l'étape 4, l'encre E a été déposée de façon uniforme et monocolore, le produit flocké avec des fibres blanches ou écrues prend alors le coloris uniforme correspondant à la formule colorante choisie. D'un autre côté, si à l'étape 4, l'encre E a été imprimée selon un dessin multicolore, la surface du produit flocké va reproduire avec précision et netteté le dessin original, le cheminement des colorants gazeux étant unidirectionnel.

Après l'étape 4, l'ensemble composé du support S et de la couche de fibres "flocks" colorées est refroidi par refroidissement naturel ou, de préférence par refroidissement forcé, par exemple par passage sur la surface périphérique d'un ou de plusieurs tambours rotatifs refroidis par une circulation d'eau. Dans le cas où le support S est un film plastique stabilisé par un support provisoire, ce dernier est séparé du film plastique et enroulé sur une bobine enrouleuse en vue d'être éventuellement réutilisé comme support provisoire.

D'un autre côté, quelle que soit sa nature, le support S, flocké et coloré, peut être enroulé sur une bobine enrouleuse (non montrée sur la figure) en vue d'une utilisation ultérieure ou en vue d'un éventuel traitement ultérieur, par exemple "décoration in mold", thermo-formage, thermo-compression, thermo-collage ou autres.

A des fins de comparaison, des essais d'impression de produits flockés avec des fibres polyester classiques (1,7Dtex) et avec des super micro-fibres de PET selon l'invention (0,3Dtex) ont été réalisés dans les conditions suivantes :
- le support S était constitué par un film en une matière plastique telle que le polyuréthane, ayant un poids surfacique de 150gr/m² ;
- la couche de résine polymérisable RP destinée à fixer les fibres flocks avait un poids surfacique de 100gr/m² dans le cas des fibres de 0,3Dtex selon l'invention et un poids surfacique de 150gr/m² dans le cas des fibres classiques de 1,7Dtex ;
- les fibres polyester fixées dans la résine étaient des super micro-fibres de 0,3Dtex (diamètre d'environ 2µm) coupées à 0,3 et 0,4mm pour les fibres du procédé selon l'invention et des fibres de 1,7Dtex (diamètre d'environ 10µm) coupées à 0,5 et 0,6mm pour les fibres du procédé classique ; des mesures au microscope ont permis de mesurer la longueur des fibres qui restait « libre », la partie ayant pénétré dans la couche adhésive étant de 0,1mm pour les fibres les plus courtes et de 0,15mm pour les fibres de 0,6mm ; toutes ces valeurs sont mesurées avec une précision de +/-12% ;
- dans tous les cas, l'impression de la face flockée du support S par le procédé de transfert et sublimation a eu lieu sous une pression de 2 bars (0,2Mpa) et une température de 210°C pendant 25 secondes ; l'épaisseur du produit flocké avant et après impression a été mesurée au comparateur à plateau, sous une pression constante de 20gr/cm² (écrasement identique des fibres dans tous les cas) ;
- le toucher de la surface flockée a été évalué subjectivement par trois personnes différentes, la note de 10/10 étant attribuée à la couche flockée avec les super micro-fibres les plus douces (0,3Dtex, 0,4mm) avant tout traitement.

| flocks polyester PET | poids résine polymère | poids flocks | épaisseur avant impression résine + flocks libres | épaisseur après impression résine + flocks libres | perte sur épaisseur flocks libres | toucher avant impression | toucher après impression |
|---|---|---|---|---|---|---|---|
| | g/m² | g/m² | µm | µm | | | |
| 0,3Dtex 0,3mm | 250 | 40- 45 | 300 + 200 = 500 | 300 + 150 = 450 | - 50 µm = 25% | 9/10 | 8/10 |
| 0,3Dtex 0,4mm | 250 | 40-45 | 300 + 300 = 600 | 300 + 210 = 510 | - 90 µm = 30% | 10/10 | 9/10 |
| 1,7Dtex 0,5mm | 300 | 70-75 | 350 + 400 = 750 | 350 + 210 = 560 | - 190 µm = 48% | 6/10 | 3/10 |
| 1,7Dtex 0,6mm | 300 | 70-75 | 350+470=820 | 350+250=600 | - 220 µm = 47% | 6/10 | 3/10 |

Les résultats des essais sont consignés dans le tableau ci-dessus.

### Conclusions :

- les super micro-fibres de 0,3Dtex, coupées à 0,3 et 0,4mm, présentent un ratio diamètre/longueur compris entre 0,75 et 1, alors que le ratio des fibres classiques de 1,7Dtex, coupées à 0,5 et 0,6mm, est compris entre 2,8 et 3,4, c'est à dire qu'il est environ 3,5 fois plus grand que celui des super micro-fibres, et que les fibres classiques sont donc 3 à 4 fois plus « fortes » que les super micro-fibres ;
- après impression, la perte d'épaisseur de la couche correspondant à la partie « libre » des fibres flocks est de 25 à 30% dans le cas des super micro-fibres, alors qu'elle est voisine de 50% dans le cas des fibres classiques qui sont pourtant 3,5 fois plus « fortes » ;
- les super micro-fibres gardent, après impression, un toucher très doux, alors que les fibres classiques, qui avait déjà avant impression un toucher moins doux que celui des super micro-fibres, ont un toucher nettement dégradé après impression (50%).

On se reportera maintenant à la figure 2 qui montre un second mode de réalisation du procédé de l'invention. Dans la figure 2, les étapes 1 à 3 sont identiques aux étapes correspondantes 1 à 3 du procédé du premier mode de réalisation illustré sur la figure 1 et elles ne seront donc pas décrites à nouveau. Le procédé illustré par la figure 2 diffère de celui de la figure 1 par le fait que, à l'étape 4, le dépôt du ou des colorants sublimables sur la face flockée du support S est effectué par une opération d'impression par jet d'encre. Autrement dit, dans ce second mode de réalisation, la ou les encres sublimables ne sont plus déposées par transfert, mais par projection directe de la ou des encres sublimables sur les micro-fibres recouvrant le support flocké S à l'aide d'une machine d'impression à jet d'encre, par exemple une machine modèle TX2 fabriquée par la société MIMAKI, Japon, ou encore une machine modèle VIPER fabriquée par la société MUTOH Japon. L'impression est effectuée sans contact ni pression sur le support flocké, donc sans aucun risque d'écrasement des fibres flocks. L'impression peut être effectuée au choix de façon unicolore ou multicolore, sur toute ou partie de la surface flockée et d'une façon uniforme ou selon un motif désiré. Ce mode de réalisation permet d'éviter le coût de l'opération préalable d'impression du papier provisoire pré-imprimé qui, dans le premier mode de réalisation, est nécessaire pour l'opération de transfert/sublimation de l'encre à l'étape 4 de la figure 1.

Dans le second de mode réalisation, la sublimation de la ou des encres projetées sur la surface flockée du support S est effectuée à l'étape 5 qui a lieu de préférence en continu immédiatement après l'étape 4 d'impression. A cet effet, on peut faire passer le support S flocké et imprimé dans un dispositif de chauffage, tel que par exemple dans un four tunnel, sous une rampe de lampes à rayonnement infrarouge ou sur la surface périphérique d'un cylindre chauffant, qui porte ledit support S et l'encre à une température d'environ 200°C pendant 30 à 40 secondes. Là encore, la sublimation est réalisée sans contact ni pression sur le support flocké, donc sans aucun risque d'écrasement des fibres flocks. Etant donné que les machines d'impression à jet d'encre ont une vitesse relativement limitée, la longueur nécessaire pour le dispositif de chauffage peut être relativement limitée. Par exemple, pour une vitesse d'impression de 0,5 mètre par minute, une zone de chauffe ayant une dimension de 25 cm dans le sens de défilement du support S donnera un temps d'exposition à la température de 30 secondes, de sorte que le dispositif de chauffage peut être relativement compact.

Il va de soi que les modes de réalisation de l'invention qui ont été décrits ci-dessus ont été donnés à titre d'exemples purement indicatifs et nullement limitatifs, et que de nombreuses modifications peuvent être facilement apportées par l'homme de l'art sans pour autant sortir du cadre de l'invention. Par exemple, bien que dans les modes de réalisation décrits une seule des deux faces du support en nappe S soit revêtue de fibres "flocks" et colorée, le procédé décrit pourrait être appliqué aux deux faces du support S.

## Revendications

1. Procédé de fabrication en continu d'un support en nappe (S) flocké et coloré, comprenant les étapes successives d'application (1) d'une couche de résine polymérisable (RP) sur au moins une face du support en nappe, de projection (2) de fibres flocks (FF) de polyester, blanches ou écrues, sur ladite couche de résine, de polymérisation (3) de la résine pour fixer les fibres flocks au support en nappe, de dépôt (4) d'au moins un colorant sublimable (E) sur la face flockée du support en nappe et de sublimation (4) du colorant déposé pour colorer les fibres flocks, **caractérisé en ce que** pour l'étape de projection (2) on utilise des super micro-fibres de polyester ayant un titre inférieur à 0,5Dtex, et une longueur comprise entre 0,2 et 0,5mm.

2. Procédé selon la revendication 1, **caractérisé en ce que** les super micro-fibres utilisées ont un titre d'environ 0,3 Dtex .

3. Procédé selon la revendication 1 ou 2, **caractérisé en ce que** les super micro-fibres utilisées ont une longueur d'environ 0,3mm.

4. Procédé selon la revendication 1 ou 2, **caractérisé en ce que** les super micro-fibres utilisées ont une longueur d'environ 0,4mm.

5. Procédé selon l'une quelconque des revendications 1 à 4, **caractérisé en ce qu'**on utilise à titre de résine polymérisable (RP) une résine 100% solide, à point de ramollissement élevé, de préférence à point de ramollissement supérieur à 170°C.

6. Procédé selon la revendication 5, **caractérisé en ce que** la résine polymérisable (RP) est une résine polyuréthane.

7. Procédé selon l'une quelconque des revendications 1 à 4, **caractérisé en ce qu'**on utilise à titre de résine polymérisable (RP) une résine à faible pouvoir adhésif.

8. Procédé selon la revendication 7, **caractérisé en ce que** la résine polymérisable (RP) est une résine acrylique déposée en dispersion aqueuse modifiée.

9. Procédé selon l'une quelconque des revendications 1 à 8, **caractérisé en ce que** l'étape de dépôt d'au moins un colorant sublimable consiste en une opération d'impression par transfert.

10. Procédé selon l'une quelconque des revendications 1 à 8, **caractérisé en ce que** l'étape de dépôt d'au moins un colorant sublimable est consiste en une opération d'impression par jet d'encre.

## Claims

1. A method for continuously making a flocked and colored cloth backing (S), comprising the successive steps of applying (1) a polymerizable resin layer (PR) onto at least one face of the cloth backing, projecting (2) white or raw flock (RF) polyester fibers onto said resin layer, polymerizing (3) the resin for attaching the flock fibers to the cloth backing, depositing (4) at least one sublimable dye (E) on the flocked face of the cloth backing and subliming (4) the deposited dye in order to color the flock fibers, **characterized in that** for the projection step (2), super polyester microfibers with a titer of less than 0.5 decitex (dtex) and a length comprised between 0.2 and 0.5 mm.

2. The method according to claim 1, **characterized in that** the super microfibers used have a titer of about 0.3 dtex.

3. The method according to claim 1 or 2, **characterized in that** the super microfibers used have a length of about 0.3 mm.

4. The method according to claim 1 or 2, **characterized in that** the super microfibers used have a length of about 0.4 mm.

5. The method according to any of claims 1 to 4, **characterized in that** a 100% solid resin, with a high softening point, preferably with a softening point above 170°C, is used as a polymerizable resin (PR).

6. The method according to claim 5, **characterized in that** the polymerizable resin (PR) is a polyurethane resin.

7. The method according to any of claims 1 to 4, **characterized in that** a resin with low tackiness is used as a polymerizable resin (PR).

8. The method according to claim 7, **characterized in that** the polymerizable resin (PR) is an acrylic resin deposited in a modified aqueous dispersion.

9. The method according to any of claims 1 to 8, **characterized in that** the step for depositing at least one sublimable dye consists in a printing operation by transfer.

10. The method according to any of claims 1 to 8, **characterized in that** the step for depositing at least one sublimable dye is/consists in an inkjet printing operation.

## Patentansprüche

1. Verfahren zur kontinuierlichen Herstellung eines beflockten und farbigen flächigen Trägers (S), das die aufeinanderfolgenden Schritte des Auftragens (1) einer Schicht aus polymerisierbarem Harz (RP) auf mindestens eine Seite des flächigen Trägers, des Aufspritzens (2) von weißen oder naturfarbenen Flockfasern (FF) aus Polyester auf die Harzschicht, der Polymerisierung (3) des Harzes zur Fixierung der Flockfasern auf dem flächigen Träger, des Aufbringens (4) von mindestens einem sublimierbaren Farbstoff (E) auf die beflockte Seite des flächigen Trägers und der Sublimierung (4) des aufgebrachten Farbstoffs, um die Flockfasern zu färben, umfasst, **dadurch gekennzeichnet,** das für den Schritt des Aufspritzens (2) Supermikropolyesterfasern mit einem Titer unter 0,5 Dtex und einer Länge zwischen 0,2 und 0,5 mm inklusive verwendet werden.

2. Verfahren nach Anspruch 1, **dadurch gekennzeichnet, dass** die verwendeten Supermikrofasern einen Titer von zirka 0,3 Dtex haben.

3. Verfahren nach Anspruch 1 oder 2, **dadurch gekennzeichnet, dass** die verwendeten Supermikrofasern eine Länge von zirka 0,3 mm haben.

4. Verfahren nach Anspruch 1 oder 2, **dadurch gekennzeichnet, dass** die verwendeten Supermikrofasern eine Länge von zirka 0,4 mm haben.

5. Verfahren nach einem der Ansprüche 1 bis 4, **dadurch gekennzeichnet, dass** als polymerisierbares Harz (RP) ein 100 % festes Harz, mit einem erhöhten Erweichungspunkt, vorzugsweise mit einem Erweichungspunkt über 170 °C, verwendet wird.

6. Verfahren nach Anspruch 5, **dadurch gekennzeichnet, dass** das polymerisierbare Harz (RP) ein Polyurethanharz ist.

7. Verfahren nach einem der Ansprüche 1 bis 4, **dadurch gekennzeichnet, dass** als polymerisierbares Harz (RP) ein Harz mit einer geringen Haftfähigkeit verwendet wird.

8. Verfahren nach Anspruch 7, **dadurch gekennzeichnet, dass** das polymerisierbare Harz (RP) ein Acrylharz ist, das in modifizierter wässriger Dispersion aufgetragen wird.

9. Verfahren nach einem der Ansprüche 1 bis 8, **dadurch gekennzeichnet, dass** der Schritt des Auftragens mindestens eines sublimierbaren Farbstoffs aus einem Druckvorgang durch Transfer besteht.

10. Verfahren nach einem der Ansprüche 1 bis 8, **dadurch gekennzeichnet, dass** der Schritt des Auftragens mindestens eines sublimierbaren Farbstoffs aus einem Druckvorgang durch Tintenstrahl besteht.
